# EUROPÄISCHE PATENTSCHRIFT

(11) **EP 0 674 699 B1**
(45) Veröffentlichungstag und Bekanntmachung des Hinweises auf die Patenterteilung: **05.11.1997**
(21) Anmeldenummer: 94902731.2
(22) Anmeldetag: 09.12.1993
(51) Int. Cl.: C11D 1/16, C11D 3/00, D06M 13/224, D06M 13/262

(54) **STICKSTOFFREIE ANIONAKTIVE AVIVAGEMITTEL**
NITROGEN-FREE ANIONIC-ACTIVE BRIGHTENERS
AGENTS D'AVIVAGE ACTIFS ANIONIQUES SANS AZOTE

(30) Priorität: 17.12.1992 DE 4242689
(43) Veröffentlichungstag der Anmeldung: 04.10.1995
(73) Patentinhaber: Henkel Kommanditgesellschaft auf Aktien, 40191 Düsseldorf (DE)
(72) Erfinder: BEHLER, Ansgar, D-46240 Bottrop (DE); PLOOG, Uwe, D-42781 Haan (DE); UPHUES, Günther, D-40789 Monheim (DE); WAHLE, Bernd, D-41564 Kaarst (DE); WALTENBERGER, Peter, D-53547 Hollig (DE); JANSEN, Yvonne, D-47829 Krefeld (DE)
(86) Internationale Anmeldenummer: EP9303469
(87) Internationale Veröffentlichungsnummer: WO9413768

(56) Entgegenhaltungen:
- WO-A-91/18871
- WO-A-92/09570

## Beschreibung

### Gebiet der Erfindung

Die Erfindung betrifft die Verwendung sulfatierter Fettsäurepartialglyceride als stickstofffreie anionaktive Avivagemittel.

### Stand der Technik

Für das Weichmachen von Textilien, Garnen und Fasern, aber auch im Bereich der Lederzurichtung und Papierherstellung werden überwiegend kationische oder pseudokationische Verbindungen eingesetzt. Wichtige Vertreter dieser Gruppe sind z. B. Distearyldimethylammoniumchlorid (DSDMAC), quaternierte Difettsäurealkanolaminester-Salze oder Umsetzungsprodukte von Fettsäuren mit Polyaminen, z. B. Aminoethylethanolamin. Obschon diese Verbindungen über ausgezeichnete avivierende Eigenschaften verfügen, ist die biologische Abbaubarkeit sowie das Sensibilisierungspotential einer Reihe von Produkten nicht vollständig befriedigend [vgl. **Seifen-Öle-Fette-Wachse, 117, 287 und 690 (1991)**]. Die - freilich mehr theoretische Möglichkeit, daß ausgehend von kationischen Tensiden in wäßrigen Zubereitungen Spuren von Nitrosaminen gebildet werden könnten, führt ferner zu einem Marktbedürfnis nach Avivagemitteln, die frei von stickstoffhaltigen Verbindungen sind.

Aus dem umfangreichen Stand der Technik auf dem Gebiet der Avivage- und Wäscheweichspülmittel sind tatsächlich eine Reihe von anionischen Verbindungen bekannt, die ebenfalls über avivierende Eigenschaften verfügen und dabei gut biologisch abbaubar sind. Das Leistungsvermögen der bislang bekannten anionischen Avivagemittel ist jedoch so gering einzustufen, daß sie trotz ökotoxikologischer Vorteile bislang nicht Eingang in Handelsprodukte gefunden haben.

Die Aufgabe der Erfindung bestand nun darin, neue stickstofffreie anionaktive Avivagemittel zu entwickeln, die frei von den geschilderten Nachteilen sind.

### Beschreibung der Erfindung

Gegenstand der Erfindung ist die Verwendung sulfatierter Fettsäurepartialglyceride der Formel **(I)**, in der
R¹, R² und R³ unabhängig voneinander für mindestens einen aliphatischen, linearen oder verzweigten Acylrest mit 6 bis 22 Kohlenstoffatomen, mindestens eine Sulfatgruppe und gegebenenfalls eine Hydroxylgruppe und m, n und p für 0 oder Zahlen von 1 bis 10 stehen, als stickstofffreie aninoaktive Avivagemittel.

Überraschenderweise wurde gefunden, daß sulfatierte Fettsäurepartialglyceride sehr gute avivierende Eigenschaften besitzen, biologisch leicht abbaubar sind und somit alle Voraussetzungen erfüllen, um erfolgreich in Avivage- und Wäscheweichspülmitteln eingesetzt werden zu können.

### Einsatzstoffe

Bei den **sulfatierten Fettsäurepartialglyceriden** handelt es sich um bekannte Stoffe, die mit Hilfe einschlägiger Methoden der präparativen organischen Chemie erhalten werden können. Ein bevorzugtes Verfahren besteht beispielsweise darin, technische Partialglyceridgemische mit hohem Diglyceridgehalt in kontinuierlich betriebenen Fallfilmreaktoren mit gasförmigem Schwefeltrioxid zu sulfatieren und die Produkte anschließend in Natronlauge einzutragen und zu neutralisieren [vgl. **DE-A1 40 38 477,** Henkel].

Unter dem Begriff Fettsäurepartialglycerid ist danach ein technisches Gemisch von Mono-, Di- und Triglyceriden zu verstehen, das noch Anteile freien Glycerins enthalten kann. Vorzugsweise werden solche Gemische eingesetzt, die einen Gehalt von 25 bis 50, vorzugsweise 35 bis 40 Gew.-% Diglycerid - bezogen auf die Mischung - aufweisen.

Dementsprechend stellen die resultierenden sulfatierten Fettsäurepartialglyceride ebenfalls technische Mischungen dar, die neben sulfatierten Diglyceriden, vor allem Monoglyceridsulfate und unsulfierte Anteile enthalten können. Vorzugsweise liegt der Anteil der sulfatierten 1,2- bzw. 1,3-Diglyceride bei 30 bis 60 Gew.-% - bezogen auf den Aniontensidgehalt.

Die sulfatierten Fettsäurepartialglyceride können auch Ethylenoxidgruppen im Molekül enthalten. Derartige Verbindungen sind ebenfalls prinzipiell bekannt und können beispielsweise durch Ethoxylierung von Fettsäurepartialestern und nachfolgende Sulfatierung hergestellt werden. Die Summe der Indices m, n und p gibt den Ethoxylierungsgrad wieder, wobei jeder einzelne Index für 0 oder Zahlen von 1 bis 10, vorzugsweise 2 bis 7 stehen kann. Demzufolge werden die bevorzugten Ethylenoxid enthaltenden sulfatierten Fettsäurepartialglyceride durch Sulfatierung von Anlagerungsprodukten von durchschnittlich 6 bis 21 und insbesondere 10 bis 15 Mol Ethylenoxid an Fettsäurepartialglyceride erhalten. Es sei darauf hingewiesen, daß m, n und p nicht zwangsläufig die gleichen Werte darstellen müssen, da im Fall der Ethoxylierung von Fettsäurepartialestern eine Konkurenz zwischen der Anlagerung von Ethylenoxid an freie Hydroxylgruppen und der Insertion in die Esterbindung vorliegt. Auch die resultierende Homologenverteilung kann in Abhängigkeit des verwendeten Katalysators konventionell oder eingeengt sein.

Vorzugsweise werden sulfatierte Fettsäurepartialglyceride der Formel **(I)** verwendet, in der R¹ und R³ für Acylreste und R² für eine Sulfatgruppe bzw. in der R¹ und R² für Acylreste und R³ für eine Sulfatgruppe und m, n und p für 0 steht. Unter dem Begriff "Sulfatgruppe" ist in diesem Zusammenhang eine -SO₃X-Gruppe zu verstehen, in der X für Ammonium, Alkylammonium bzw. ein Alkali- und/oder Erdalkalimetall, vorzugsweise Natrium steht.

Weiterhin werden bevorzugt sulfatierte Fettsäurepartialglyceride der Formel **(I)** verwendet, in der R¹, R² und R³ unabhängig voneinander für mindestens einen Acylrest mit 16 bis 18 Kohlenstoffatomen und m, n und p für 0 stehen.

Als besonders vorteilhaft im Hinbick auf ihre weichmachenden Eigenschaften hat sich die Verwendung solcher stickstofffreien anionaktiven Avivagemittel erwiesen, die sulfatierte Diglyceride auf Basis von C_{16/18}-Talgfettsäure enthalten. Die Talgfettsäurekomponente kann dabei gesättigt, teilweise gesättigt oder überwiegend ungesättigt sein.

Üblicherweise können die erfindungsgemäßen stickstofffreien anionaktiven Avivagemittel die sulfatierten Fettsäurepartialglyceride der Formel **(I)** in Mengen von 1 bis 100, vorzugsweise 50 bis 95 Gew.-% - bezogen auf den Feststoffgehalt der Mittel - enthalten. Die Mittel selbst kommen in der Regel als wäßrige Konzentrate mit einem Feststoffgehalt von 30 bis 70 Gew.-% oder in Form geschuppter Ware in den Handel. Neben den genannten sulfatierten Fettsäurepartialglyceriden können sie weitere übliche Hilfs- und Zusatzstoffe in den üblichen Mengen enthalten, so z. B. Dispergatoren, Parfümstoffe und Viskositätsregulatoren.

### Gewerbliche Anwendbarkeit

Die erfindungsgemäß als Avivagemittel verwendeten sulfatierten Fettsäurepartialglyceride sind ökotoxikologisch sehr gut verträglich und verleihen textilen Flächengebilden, aber auch Leder und Papier einen angenehmen Weichgriff. Sie können daher beispielsweise zur kontinuierlichen oder diskontinuierlichen Ausrüstung von Textilien eingesetzt werden.

Ein weiterer Gegenstand der Erfindung betrifft daher ihre Verwendung zur Herstellung von Avivage- und Wäscheweichspülmitteln, in denen sie in Mengen von 1 bis 70, vorzugsweise 10 bis 50 und insbesondere 15 bis 30 Gew.-% - bezogen auf die Mittel - enthalten sein können. Des weiteren können die erfindungsgemäßen Mittel weitere übliche Zusatzstoffe, wie z.B. Tenside, Emulgatoren, Kunstharze, Katalysatoren und optische Aufheller enthalten.

Die folgenden Beispiele sollen den Gegenstand der Erfindung näher erläutern, ohne ihn darauf einzuschränken.

### Beispiele

### I. Herstellbeispiel:

**Sulfierung von C**_{**16/18**}**-Talgfettsäurediglycerid.** In einem kontinuierlich arbeitenden Fallfilmreaktor (Länge 120 cm, Querschnitt 1 cm, Eduktdurchsatz 600 g/h) mit Mantelkühlung und seitlicher SO₃-Begasung wurden 2780 g (5 mol) eines technischen Diglycerids der Zusammensetzung

| | |
|---|---|
| Monoglycerid | 15,1 Gew.-% |
| Diglycerid | 38,3 Gew.-% |
| Triglycerid | 38,0 Gew.-% |
| | |
| Hydroxylzahl | 97 |
| Verseifungszahl | 187 |
| Säurezahl | 2,6 |
| Iodzahl | 41 |

bei 95°C mit Schwefeltrioxid umgesetzt. Das Einsatzverhältnis betrug 0,95 mol SO₃ pro Mol im Partialglyceride enthaltener Hydroxylgruppen. Das Schwefeltrioxid wurde durch Erhitzen aus einer entsprechenden Menge 65 gew.-%igen Oleums ausgetrieben, mit Stickstoff auf eine Konzentration von 5 Vol.-% verdünnt und über eine Düse mit dem Diglyceridfilm in Kontakt gebracht. Danach wurde das rohe Sulfierprodukt mit 37 gew.-%iger Natriumhydroxidlösung in eine 1 gew.-%igen Lösung von Natriumtriphosphat eingerührt und bei pH = 6,5 bis 8 neutralisiert.

### Kenndaten des Produktes:

| | |
|---|---|
| Aniontensidgehalt nach Epton | 21,3 Gew.-% (MG = 680,5) |
| Unsulfiertes | 10,1 Gew.-% |
| Natriumsulfat | 1,4 Gew.-% |
| Wasser | 61,2 Gew.-% |

Der Aniontensidgehalt (WAS) sowie die Unsulfierten Anteile (US) wurden nach den DGF-Einheitsmethoden, Stuttgart 1950-1984, H-III-10 und G-II-6b ermittelt.

### II. Anwendungsbeispiel

Die Avivagewirkung des erfindungsgemäßen Mittels (A) wurde im Foulard-Verfahren durch Zwangsapplikation auf ein Baumwollgewebe ermittelt. Die Weichheitsleistung wurde durch Abtasten von einem Testpersonen-Panel (6 Personen) bestimmt. Als Vergleich diente ein handelsübliches Avivagemittel auf Basis eines Fettsäurepolyaminkondensats (B). Dabei galten folgende Vorgaben:

| | |
|---|---|
| Konzentration | 30 g/l der 20 gew.-%igen Produkte |
| Material | Frottee-Gewebe |
| Flottenaufnahme | ca. 80 Gew.-% bezogen auf trockenes Gewebe |
| Trocknung | 3 min bei 130°C |

Die Ergebnisse sind in Tab.1 zusammengestellt:

**Tab.1:**

| Bestimmung der Weichheitsleistung | |
|---|---|
| Weichmacher | Griffnote |
| A | 5,5 |
| B | 5,0 |

- Legende:: Griffnote 1 = hart
Griffnote 6 = sehr weich

## Patentansprüche

1. Verwendung von sulfatierten Fettsäurepartialglyceriden der Formel **(I)**, in der R¹, R² und R³ unabhängig voneinander für mindestens einen aliphatischen, linearen oder verzweigten Acylrest mit 6 bis 22 Kohlenstoffatomen, mindestens eine Sulfatgruppe und gegebenenfalls eine Hydroxylgruppe und m, n und p für 0 oder Zahlen von 1 bis 10 stehen, als stickstofffreie anionaktive Avivagemittel.

2. Verwendung nach Anspruch 1, **dadurch gekennzeichnet,** daß sulfatierte Fettsäurepartialglyceride der Formel **(I)** eingesetzt werden, in der R¹ und R³ für Acylreste, R² für eine Sulfatgruppe und m, n und p für 0 steht.

3. Verwendung nach den Ansprüchen 1 und 2, **dadurch gekennzeichnet,** daß sulfatierte Fettsäurepartialglyceride der Formel **(I)** eingesetzt werden, in der R¹ und R² für Acylreste, R³ für eine Sulfatgruppe und m, n und p für 0 steht.

4. Verwendung nach den Ansprüchen 1 bis 3, **dadurch gekennzeichnet,** daß sulfatierte Fettsäurepartialglyceride der Formel **(I)** eingesetzt werden, in der R¹, R² und R³ unabhängig voneinander für mindestens einen Acylrest mit 16 bis 18 Kohlenstoffatomen und m, n und p für 0 stehen.

5. Verwendung nach den Ansprüchen 1 bis 4, **dadurch gekennzeichnet,** daß sulfatierte Diglyceride auf Basis von C_{16/18}-Talgfettsäure eingesetzt wird.

6. Wäßrige Konzentrate stickstofffreier anionaktiver Avivagemittel mit einem Feststoffgehalt von 30 - 70 Gew.-%, dadurch gekennzeichnet, daß als Avivagemittel sulfatierte Fettsäurepartialglyceride der Formel (I) gemäß Anspruch 1 in einer Menge von 1 - 100 Gew.-% - bezogen auf Feststoffgehalt - enthalten sind.

## Revendications

1. Utilisation de glycérides partiels d'acides gras sulfatés de formule (I), où R¹, R² et R³ représentent indépendamment l'un de l'autre au moins un radical acyle aliphatique, linéaire ou ramifié de 6 à 22 atomes de carbone, au moins un groupe sulfate et le cas échéant un groupe hydroxyle et m, n et p représentent 0 ou les nombres 1 à 10, sont sous forme de produits d'avivage anioniques sans azote.

2. Utilisation selon la revendication 1,
caractérisée en ce qu'
on utilise des glycérides partiels d'acides gras sulfatés de formule (I), où R¹ et R³ sont des radicaux acyles, R² est un groupe sulfate et m, n et p représentent O.

3. Utilisation selon les revendications 1 et 2,
caractérisée en ce qu'
on utilise les glycérides partiels d'acides gras sulfatés de formule (I), où R¹ et R² sont des radicaux acyles, R³ est un groupe sulfate et m, n et p représentent 0.

4. Utilisation selon les revendications 1 à 3,
caractérisée en ce qu'
on utilise des glycérides partiels d'acides gras sulfatés de formule (I), où R¹, R² et R³ représentent indépendamment l'un de l'autre au moins un radical acyle de 16 à 18 atomes de carbone et m, n et p représentent 0.

5. Utilisation selon les revendications 1 à 4,
caractérisée en ce qu'
on utilise des diglycérides sulfates à base d'acide gras de suif C_{16/18}.

6. Concentrés aqueux de produits d'avivage anioniques sans azote ayant une teneur en solide de 30-70 % en poids,
caractérisé en ce qu'
y sont présents comme produits d'avivage des glycérides partiels d'acides gras sulfatés de formule (I) selon la revendication 1 en une quantité de 1-100 % en poids, par rapport à la teneur en solide.

## Claims

1. The use of sulfated fatty acid partial glycerides corresponding to formula **(I)**: in which
R¹, R² and R³ independently of one another represent at least one aliphatic, linear or branched acyl radical containing 6 to 22 carbon atoms, at least one sulfate group and optionally a hydroxyl group and m, n and p = 0 or numbers of 1 to 10,
as nitrogen-free anionic softeners.

2. The use claimed in claim 1, **characterized in that** sulfated fatty acid partial glycerides corresponding to formula **(I)**, in which R¹ and R³ are acyl radicals, R² is a sulfate group and m, n and p = 0, are used.

3. The use claimed in claims 1 and 2, **characterized in that** sulfated fatty acid partial glycerides corresponding to formula **(I),** in which R¹ and R² are acyl radicals, R³ is a sulfate group and m, n and p = 0, are used.

4. The use claimed in claims 1 to 3, **characterized in that** sulfated fatty acid partial glycerides corresponding to formula **(I)**, in which R¹, R² and R³ independently of one another represent at least one C₁₆₋₁₈ acyl radical and m, n and p = 0, are used.

5. The use claimed in claims 1 to 4, **characterized in that** sulfated diglycerides based on C_{16/18} tallow fatty acid are used.

6. Water-based concentrates of nitrogen-free anionic softeners with a solids content of 30 to 70% by weight, **characterized in that** they contain sulfated fatty acid partial glycerides corresponding to formula **(I)** in claim 1 in quantities of 1 to 100% by weight, based on the solids content.
